# EUROPÄISCHE PATENTSCHRIFT

(11) **EP 0 757 121 B1**
(45) Veröffentlichungstag und Bekanntmachung des Hinweises auf die Patenterteilung: **24.02.1999**
(21) Anmeldenummer: 96112583.8
(22) Anmeldetag: 03.08.1996
(51) Int. Cl.: C25D 3/50, C25D 3/56

(54) **Alkalisches oder neutrales Bad zur galvanischen Abscheidung von Palladium oder Legierungen des Palladiums**
Alcaline or neutral bath for electroplating palladium or its alloys
Bain alcalin ou neutre pour l'électrodéposition du palladium ou de ses alliages

(30) Priorität: 04.08.1995 DE 19528800
(43) Veröffentlichungstag der Anmeldung: 05.02.1997
(73) Patentinhaber: DODUCO GmbH, 75181 Pforzheim (DE)
(72) Erfinder: Marka, Erwin, 75203 Königsbach-Stein (DE)
(74) Vertreter: Twelmeier, Ulrich, Dipl. Phys.

(56) Entgegenhaltungen:
- DD-A- 290 546
- DE-A- 3 147 823

## Beschreibung

Die Erfindung geht aus von einem Bad zur galvanischen Abscheidung von Palladium oder Palladium-Legierungen mit den im Oberbegriff des Anspruchs 1 angegebenen Merkmalen. Ein solches Bad ist aus der DE-31 47 823 A1 bekannt. Palladiumbäder und Palladium-Legierungsbäder, welche das Palladium als Diammino-dichloro-Komplex enthalten, sind in der Lage, relativ dicke, duktile Schichten abzuscheiden. Der Glanzgrad solcher Schichten ist jedoch für die meisten Anwendungen im dekorativen Bereich nicht ausreichend.

Aus der DE-31 47 823 sind auch Palladiumbäder und Palladium-Legierungsbäder bekannt, welche das Palladium als Ammino-Nitrit-Komplex, z.B. als Palladium-diammino-dinitrit-Komplex enthalten. Solche Bäder auf der Basis eines Nitrit-Komplexes sind zwar in der Lage, glänzende Schichten abzuscheiden, jedoch mit geringerer Duktilität; duktile Schichten mit Schichtstärken von einigen µm lassen sich aus solchen Bädern, in denen das Palladium als Nitrit-Komplex enthalten ist, nicht abscheiden.

Der vorliegenden Erfindung liegt die Aufgabe zugrunde, die Zusammensetzung eines Bades anzugeben, aus welchem Palladiumschichten oder Palladium-Legierungsschichten abgeschieden werden können, die sich nicht nur durch Hochglanz auszeichnen, sondern auch duktil sind.

Diese Aufgabe wird gelöst durch eine Badzusammensetzung mit den im Anspruch 1 angegebenen Merkmalen. Vorteilhafte Weiterbildungen der Erfindung sind Gegenstand der abhängigen Ansprüche.

Überraschenderweise lassen sich aus einem Bad, welches das Palladium als Diammino-dichloro-Komplex enthält, Schichten abscheiden, die nicht nur relativ dick und duktil, sondern auch ohne Zusetzen eines üblichen Glanzmittels hochglänzend sind, wenn das Bad, bezogen auf die eingesetzte Menge des Palladiums, eine verhältnismässig geringe Menge eines Nitrits enthält, welches insbesondere als Natriumnitrit oder Kaliumnitrit zugesetzt wird. Das Nitrit ist allerdings nicht in Form von freien Ionen im Bad enthalten, es verdrängt vielmehr eine gleichwertige Menge Chlorid aus dem Palladium-diammino-dichloro-Komplex unter Bildung eines Palladium-ammino-nitrit-Komplexes, so daß das Palladium in dem Bad zum überwiegenden Teil als Diammino-dichloro-Komplex und zum kleineren Teil als Diammino-dinitrit-Komplex enthalten ist, wobei das Bad einen entsprechenden Anteil freien Chlorides enthält.

Insgesamt enthält das Bad 2 bis 25 g/l, vorzugsweise 5 bis 15 g/l Palladium und 0,01 Mol bis 1 Mol, vorzugsweise 0,1 bis 0,3 Mol Nitrit pro Mol Palladium.

Glänzende und duktile Schichten erhält man nicht nur, wenn man reines Palladium abscheidet, sondern auch dann, wenn man Palladium-Legierungen abscheidet. Durch das Legierungsmetall lassen sich Glanz und Duktilität günstig beeinflussen. Als Legierungsmetall eignet sich besonders Nickel. Soweit Nickel im Hinblick auf befürchtete Nickelallergien nicht in Frage kommt, eignen sich auch Kobalt und insbesondere Zink, welche das Bad als Legierungskomponenten in einer 50 Gew.-% des Palladiums nicht überschreitenden Menge vorzugsweise enthält. Der optimale Zinkgehalt des Bades liegt zwischen 0,3 und 0,6 g/l. Das Zink kann z.B. als Zinksulfat zugesetzt werden; um das Zink komplex zu binden, kann ein für diesen Zweck üblicher Komplexbildner zugesetzt werden. Als Komplexbildner eignen sich Phosphonsäuren oder eine komplex bildende Aminverbindung wie z.B. EDTA oder NTA. Ein besonders geeigneter Komplexbildner für das Zink ist 1-Hydroxy-ethan-1.1-diphosphonsäure, welche vorzugsweise in Mengen von
5 g/l bis 50 g/l im Bad enthalten ist.

Das erforderliche Leitsalz kann aus der Gruppe der in der Galvanotechnik üblichen Leitsalze ausgewählt werden. Besonders geeignet sind die Ammonium-, Natrium- und Kaliumsalze von Schwefelsäure und Salzsäure, insbesondere Ammoniumchlorid und Ammoniumsulfat, welche in Mengen von 5 bis 300 g/l im Bad enthalten sein können.

Es ist günstig, daß das Bad neutral oder schwach alkalisch betrieben werden kann, vorzugsweise mit einem pH-Wert zwischen 6,8 und 8, insbesondere bei einem pH-Wert von 7,5. Der pH-Wert des neutralen oder schwach alkalischen Bades muß nicht unbedingt durch eine Puffersubstanz stabilisiert werden, obwohl die Zugabe einer Puffersubstanz bevorzugt ist. Besonders geeignet ist ein Zusatz von 5 bis 40 g/l, insbesondere 25 bis 35 g/l Borsäure, mit welcher der gewünschte pH-Wert erreichbar ist. Erforderlichenfalls kann zur Neutralisierung von Borsäure Ammoniak zugesetzt werden.

Zur Erhöhung des Glanzgrades können dem Bad Nikotinsäure, Nikotinsäureamid oder ähnliche Verbindungen, die für diesen Zweck bekannt sind, zugesetzt werden. Ferner können dem Bad Netzmittel zugesetzt werden. Als Netzmittel eignen sich komplexe organische Phosphat- oder Sulfatester, insbesondere Polyoxyethylenfettalkoholäther oder Natriumlaurylsulfat, welche dem Bad zweckmässigerweise in einer Menge von 0,1 bis 5 g/l, vorzugsweise 0,5 bis 2 g/l zugesetzt werden.

Ein solches Bad arbeitet zufriedenstellend bei Temperaturen zwischen Zimmertemperatur und 80°C, vorzugsweise zwischen 50 und 60°C, mit Stromdichten zwischen 0,1 und 1,5 A/dm², insbesondere mit einer Stromdicht von ungefähr 1 A/dm².

Nachfolgend werden Ausführungsbeispiele der Erfindung angegeben.

### Beispiel 1

| Zusammensetzung des Bades : | |
|---|---|
| Palladium (als Palladium-diammino-dichlorid Pd(NH₃)₂Cl₂) | 10 g/l |
| (NH₄)₂ SO₄ | 50 g/l |
| NTA | 30 g/l |
| Zink (als Zinksulfat) | 0,5 g/l |
| Nikotinsäure | 5 g/l |
| NaNO₂ | 2 g/l |
| Netzmittel: ein organischer Sulfatester | 1 g/l |
| NH₄ OH zugeben, bis ein pH-Wert von 8,0 erreicht ist Wasser auf 1,0 Liter auffüllen. | |

Durch Betreiben des Bades bei einer Temperatur von 50° C und mit einer Stromdichte von 0,7 A/dm² wurde eine weiße, glänzende und duktile Abscheidung einer Palladium-Zink-Legierung erhalten. Der Zinkgehalt lag bei 7 Gew.-%.

### Beispiel 2

| Zusammensetzung des Bades : | |
|---|---|
| Palladium (als Palladium-diammino-dichlorid) | 5 g/l |
| NH₄ Cl | 80 g/l |
| Borsäure | 20 g/l |
| 1-Hydroxy-ethan-1.1-diphosphonsäure | 30 g/l |
| Nikotinamid | 15 g/l |
| Kobalt (als Kobaltsulfat) | 3 g/l |
| NaNO₂ | 0,5 g/l |
| NH₄ OH zugeben, bis ein pH-Wert von 7,0 erreicht ist, Wasser auf 1,0 Liter auffüllen. | |

Durch Betreiben des Bades bei einer Temperatur von 60° C und mit einer Stromdichte von 1,2 A/dm² ließen sich glänzende, duktile Abscheidungen einer Palladium-Kobalt-Legierung mit 10 Gew.-% Kobalt erzielen.

### Beispiel 3

| Zusammensetzung des Bades : | |
|---|---|
| Palladium (als Palladium-diammino-dichlorid) | 8 g/l |
| NH₄Cl | 40 g/l |
| (NH₄)₂ SO₄ | 40 g/l |
| Borsäure | 30 g/l |
| Nikotinamid | 10 g/l |
| NaNO₂ | 1 g/l |
| NH₄ OH zugeben, bis ein pH-Wert von 8,5 erreicht ist, Wasser bis auf1,0 Liter auffüllen. | |

Durch Betreiben des Bades bei einer Temperatur vom 40° C und mit einer Stromdichte von 0,5 A/dm² können weiße, glänzende, duktile Palladiumschichten abgeschieden werden.

## Patentansprüche

1. Alkalisches oder neutrales Bad zur galvanischen Abscheidung von Palladium oder Legierungen des Palladiums, welches
2 bis 25 g/l Palladium als Diammino-dichloro-Palladium - Komplex, wenigstens ein Leitsalz,
vorzugsweise auch eine Puffersubstanz, ein Glanzmittel und ein Netzmittel, sowie Wasser enthält,
**dadurch gekennzeichnet,** daß das Bad 0,01 Mol bis 1 Mol Nitrit (-NO₂) pro Mol Palladium enthält, und zwar in Form eines Ammino-nitrit-Komplexes.

2. Bad nach Anspruch 1, **dadurch gekennzeichnet,** daß es 5 bis 15 g/l Palladium enthält.

3. Bad nach Anspruch 1 oder 2, **dadurch gekennzeichnet,** daß es 0,1 Mol bis 0,3 Mol, vorzugsweise 0,2 Mol Nitrit pro Mol Palladium enthält.

4. Bad nach einem der vorstehenden Ansprüche, **dadurch gekennzeichnet,** daß das Nitrit als Kaliumnitrit oder Natriumnitrit zugegeben wird.

5. Bad nach einem der vorstehenden Ansprüche, **dadurch gekennzeichnet,** daß es als Legierungskomponente für das Palladium Kobalt, Nickel oder Zink in einer 50 Gew-% des Palladiums nicht überschreitenden Menge enthält.

6. Bad nach Anspruch 5, **dadurch gekennzeichnet,** daß als Komplexbildner für die Legierungskomponente des Palladiums eine Phosphonsäure oder eine Aminverbindung wie z. B. Ethylendiamintetraessigsäure (EDTA) oder Nitrilotriessigsäure (NTA) vorgesehen ist.

7. Bad nach Anspruch 6, **dadurch gekennzeichnet,** daß es als Komplexbildner für das Zink 0,5 bis 50 g/l 1-Hydroxy-ethan-1.1-diphosphonsäure enthält.

8. Bad nach einem der vorstehenden Ansprüche, **dadurch gekennzeichnet,** daß es 0,1 bis 10 g/l Zink als Zinksulfat enthält.

9. Bad nach Anspruch 8, **dadurch gekennzeichnet,** daß es 0,3 bis 0,6 g/l Zink enthält.

10. Bad nach einem der vorstehenden Ansprüche, **dadurch gekennzeichnet,** daß es als Leitsalz 5 bis 300 g/l Ammoniumchlorid und/oder 5 bis 300 g/l Ammoniumsulfat enthält.

11. Bad nach einem der vorstehenden Ansprüche, **dadurch gekennzeichnet,** daß es als pH-Puffer 5 bis 40 g/l, vorzugsweise 25 bis 35 g/l Borsäure enthält.

12. Bad nach einem der vorstehenden Ansprüche, **dadurch gekennzeichnet,** daß es nur schwach alkalisch ist, mit einem pH-Wert zwischen 6,8 und 8, vorzugsweise 7,5.

13. Bad nach einem der vorstehenden Ansprüche, **dadurch gekennzeichnet,** daß es als Glanzmittel 0,1 bis 30 g/l, vorzugsweise 5 bis 15 g/l Nikotinsäure oder Nikotinsäureamid enthält.

14. Bad nach einem der vorstehenden Ansprüche, **dadurch gekennzeichnet,** daß es als Netzmittel 0,1 bis 5 g/l, vorzugsweise 0,5 bis 2 g/l, eines organischen Phosphatesters oder Sulfatesters enthält.

## Claims

1. Alkaline or neutral bath for electroplating palladium or its alloys, containing palladium in a quantity of 2 to 25 grams per liter as diamino-dichloro palladium complex,
at least one conducting salt,
further preferably a buffer substance, a gloss agent and a wetting agent, and water,
**characterized in that** the bath contains 0.01 moles to 0 mole of nitrite (-NO₂) per mole of palladium, specifically in the form of an amino nitrite complex.

2. The bath as claimed in Claim 1, **characterized in that** it contains palladium in a quantity of 5 to 10 grams per liter.

3. The bath as claimed in Claim 1 or Claim 2, **characterized in that** it contains 0.1 moles to 0.3 moles, preferably 0.2 moles nitrite per mole of palladium.

4. The bath as claimed in one of the preceding claims, **characterized in that** the nitrite is added in the form of potassium nitrite or sodium nitrite.

5. The bath as claimed in one of the preceding claims, **characterized in that** it contains palladium cobalt, nickel or zinc as an alloy component, in a quantity not exceeding 50 % by weight of the palladium.

6. The bath as claimed in Claim 5, **characterized in that** a phosphonic acid or an amino compound, such as ethylene diamine tetracetic acid (EDTA) or nitrilotriacetic acid (NTA), is provided as complex-forming agent for the alloy component of the palladium.

7. The bath as claimed in Claim 6, **characterized in that** it contains 1-hydroxy-ethane-1.1-diphosphonic acid in a quantity of up to 50 grams per liter as complex-forming agent for the zinc.

8. The bath as claimed in one of the preceding claims, **characterized in that** it contains zinc in a quantity of 0.1 to 10 grams per liter in the form of zinc sulphate.

9. The bath as claimed in one of the preceding claims, **characterized in that** it contains zinc in a quantity of 0.3 to 0.6 grams per liter.

10. The bath as claimed in one of the preceding claims, **characterized in that** it contains 5 to 300 grams of ammonium chloride per liter and/or 5 to 300 grams of ammonium sulphate per liter as conducting salt.

11. The bath as claimed in one of the preceding claims, **characterized in that** in contains boric acid in a quantity of 5 to 40 grams per liter, preferably 25 to 35 grams per liter, as pH buffer.

12. The bath as claimed in one of the preceding claims, **characterized in that** it is only slightly alkaline, having a pH value of between 6.8 and 8, preferably 7.5.

13. The bath as claimed in one of the preceding claims, **characterized in that** it contains nicotinic acid or nicotinic acid amide in a quantity of 0.1 to 30 grams per liter, preferably 5 to 15 grams per liter, as gloss agent.

14. The bath as claimed in one of the preceding claims, **characterized in that** it contains an organic phosphate ester or sulphate ester in a quantity of 0.5 grams per liter, preferably 0.5 to 2 grams per liter, as a wetting agent.

## Revendications

1. Bain alcalin ou neutre pour la déposition par électrolyse de palladium ou d'alliages du palladium, qui contient
de 2 à 25 g/l de palladium sous forme d'un complexe de diammino-dichloro-palladium,
au moins un sel conducteur,
de préférence également une substance tampon, un brillanteur et un agent mouillant,
ainsi que de l'eau,
caractérisé en ce que le bain contient du nitrite (-NO₂) à concurrence de 0,01 mole à 1 mole par mole de palladium, plus précisément sous forme d'un complexe d'ammino-nitrite.

2. Bain selon la revendication 1, caractérisé en ce qu'il contient du palladium à concurrence de 5 à 15 g/l.

3. Bain selon la revendication 1 ou 2, caractérisé en ce qu'il contient du nitrite à concurrence de 0,1 mole à 0,3 mole, de préférence de 0,2 mole par mole de palladium.

4. Bain selon l'une quelconque des revendications précédentes, caractérisé en ce qu'on ajoute le nitrite sous forme de nitrite de potassium ou de nitrite de sodium.

5. Bain selon l'une quelconque des revendications précédentes, caractérisé en ce qu'il contient, à titre de composant d'alliage pour le palladium, du cobalt, du nickel ou du zinc en une quantité qui ne représente pas plus de 50% en poids du palladium.

6. Bain selon la revendication 5, caractérisé en ce qu'on prévoit à titre de formateur de complexe pour le composant d'alliage du palladium, un acide phosphonique ou un composé d'amine tel que l'acide éthylène-diamine-tétracétique (EDTA) ou l'acide nitrilo-triacétique (NTA).

7. Bain selon la revendication 6, caractérisé en ce qu'il contient, à titre de formateur de complexe pour le zinc, de l'acide 1-hydroxy-éthane-1,1-diphosphonique à concurrence de 0,5 à 50 g/l.

8. Bain selon l'une quelconque des revendications précédentes, caractérisé en ce qu'il contient du zinc à concurrence de 0,1 à 10 g/l, sous forme de sulfate de zinc.

9. Bain selon la revendication 8, caractérisé en ce qu'il contient du zinc à concurrence de 0,3 à 0,6 g/l.

10. Bain selon l'une quelconque des revendications précédentes, caractérisé en ce qu'il contient, à titre de sel conducteur, du chlorure d'ammonium à concurrence de 5 à 300 g/l et/ou du sulfate d'ammonium à concurrence de 5 à 300 g/l.

11. Bain selon l'une quelconque des revendications précédentes, caractérisé en ce qu'il contient, à titre de tampon du pH, de l'acide borique à concurrence de 5 à 40 g/l, de préférence de 25 à 35 g/l.

12. Bain selon l'une quelconque des revendications précédentes, caractérisé en ce qu'il n'est que faiblement alcalin, avec une valeur de pH entre 6,8 et 8, de préférence de 7,5.

13. Bain selon l'une quelconque des revendications précédentes, caractérisé en ce qu'il contient, à titre de brillanteur, de l'acide nicotinique ou un amide de l'acide nicotinique à concurrence de 0,1 à 30 g/l, de préférence de 5 à 15 g/l.

14. Bain selon l'une quelconque des revendications précédentes, caractérisé en ce qu'il contient, à titre d'agent mouillant, un ester de phosphate ou un ester de sulfate organique à concurrence de 0,1 à 5 g/l, de préférence de 0,5 à 2 g/l.
